# FASCICULE DE BREVET EUROPEEN

(11) **EP 0 219 382 B1**
(45) Date de publication et mention de la délivrance du brevet: **22.03.1989**
(21) Numéro de dépôt: 86401962.5
(22) Date de dépôt: 08.09.1986
(51) Int. Cl.: C10M 159/22

(54) **Nouveaux additifs détergents-dispersants suralcalinisés stables à l'hydrolyse pour huiles lubrifiantes et leur procécé de préparation**
Gegen Hydrolisierung stabilisierte überalkalisierte Detergens-Dispergierzusätze für Schmieröle und Verfahren zu deren Herstellung
Superbasic detergent-dispersant additives stable to hydrolysis, and process for their preparation

(30) Priorité: 17.09.1985 FR 8513731
(43) Date de publication de la demande: 22.04.1987
(73) Titulaire: OROGIL, 92527 Neuilly-sur-Seine (FR)
(72) Inventeur: Leone, Savino, F-69160 Tassin-la-Demi-Lune (FR)
(74) Mandataire: Rinuy, Santarelli

(56) Documents cités:
- EP-A- 0 102 255
- FR-A- 1 500 535
- FR-A- 1 563 557

## Description

La présente invention a pour objet de nouveaux additifs détergents-dispersants suralcalinisés stables à l'hydrolyse pour huiles lubrifiantes et leur procédé de préparation.

Il est bien connu (brevetaméricain N°3.036.971 ) de préparer des additifs détergents-dispersants à base d'alkylphénates sulfurisés de métaux alcalino-terreux de haute basicité par sulfurisation d'un alkylphénol, neutralisation de l'alkylphénol sulfurisé à l'aide d'une base alcalino-terreuse, puis suralcalinisation par carbonatation de l'alkylphénate sulfurisé; ce type de produit présente l'inconvénient d'être peu stable à l'hydrolyse, ce qui entraîne des risques de colmatage des filtres des moteurs marins, notamment lorsque ce type de produit est fortement suralcalinisé.

Il est également connu (brevet français N° 1.563.557) de préparer des additifs détergents à base d'alkylsalicylates sulfurisés de calcium par carboxylation d'un alkylphénate de potassium, échange avec du chlorure de calcium, puis sulfurisation de l'alkylsalicylate de calcium obtenu par du soufre en présence de chaux, d'un acide carboxyli- queetd'unalkylèneglycol ou alkyléther d'alkylène glycol. Un tel procédé présente l'inconvénient de nécessiter une réaction d'échange.

La présente invention a pour but d'améliorer la stabilité à l'hydrolyse des additifs à base d'alkyl- phénates sulfurisés suralcalinisés, dérivés d'alkyl- phénols portant un ou plusieurs substituants alkyles en C₈-C₃₀, de préférence en C₁₂-C₃₀, afin de prévenir le colmatage des filtres et de prévenir les pertes de TBN (Total Basic Number - Norme ASTM D 2896) en présence d'acide sulfurique.

Les nouveaux additifs faisant l'objet de l'invention sont caractérisés en ce qu'ils sont obtenus par:
1) Neutralisation d'un alkylphénol portant un ou plusieurs substituants alkyles en C₈-C₃₀, de préférence en C₁₂-C₃₀ à l'aide d'une base alcalino-terreuse en présence d'un alcool «vecteur», choisi parmi les monoalcools en C₁ -C₃, les alkylène glycols ou les alcoxy alcanols de formule R(OR')ₓOH où R est un radical alkyle en Ci -C₄, R' est un radical alkyle en C₂-C₃ et x est égal à 1 ou 2 et d'un tiers solvant formant un azéotrope avec l'eau réactionnelle choisi parmi les hydrocarbures aromatiques ou aliphatiques de point d'ébullition supérieurà 70° C et les alcools de point d'ébullition supérieur à 120° C et de préférence supérieur à 150°C, ladite opération de neutralisation étant réalisée à une température au moins égale à celle de formation de l'azéotrope, les quantités de réactifs mises en oeuvre correspondant aux rapports molaires suivants:
   - base alcalino-terreuse/alkylphénol allant de 0,5 à 2 et de préférence de 0,6 à 1,6
   - alcool «vecteur»/alkylphénol allant de 0,05 à 3 et de préférence de 0,1 à 1,5.
2) Distillation sous balayage d'azote du milieu réactionnel obtenu jusqu'à élimination totale de l'alcool «vecteur» et de l'azéotrope.
3) Carboxylation de l'alkylphénate formé en alkylsalicylate à l'aide de gaz carbonique à une température de 100 à 185°C (de préférence 140-185° C) sous une pression d'au moins 5 bar (de préférence jusqu'à 15 bar) pendant au moins-3 heures en présence d'une huile de dilution ou d'un solvant aromatique, la quantité de CO_{z} correspondant celle nécessaire pour obtenir un taux de transformation exprimé en acides de l'alkylphénate en alkylsalicylate compris entre environ 5 et 45%.
4) Sulfurisation-suralcalinisation du mélange alkyphénate-alkylsalicylate obtenu par du soufre élémentaire en présence d'une base alcalino-terreuse, d'un alkylène glycol et d'un tiers solvant choisi parmi les hydrocarbures aromatiques, les hydrocarbures aliphatiques et les alcools de point d'ébullition supérieur à 120° Cet de préférence supérieur à 150° C, à une température de l'ordre de 140 à 230° C, les quantités de réactifs mises en oeuvre correspondant aux rapports molaires suivants:
   - soufre/alkylphénol de départ allant de 0,7 à 1,5, de préférence de 0,7 à 1,3
   - base alcalino-terreuse totale/alkylphénol de départ de 1,7 au moins et de préférence allant de 1,7 à 2
   - base alcalino-terreuse de suralcalinisation/ alkylène glycol allant de 1 à 1,6
      puis carbonatation du milieu obtenu par du gaz carbonique à une température de 100-185° C et sous une pression voisine de la pression atmosphérique, la quantité de CO₂ utilisée étant comprise entre celle pouvant être complètement absorbée par le milieu réactionnel et un excès de 30% de cette quantité.
5) Hydrolyse éventuelle, puis élimination par distillation de l'alkylène glycol et du tiers solvant après addition d'huile de dilution.

Parmi les bases alcalino-terreuses pouvant être mises en oeuvre pour réaliser les différentes étapes de préparation des additifs faisant l'objet de l'invention, on peut citer les oxydes ou hydroxydes de calcium, baryum ou strontium et tout particulièrement ceux de calcium.

Parmi les alcools «vecteurs» pouvant être mis en oeuvre, on peut citer le méthanol, le propanol, l'éthylène glycol, le diéthylène glycol, le méthoxy- éthanol, le butoxy-2 éthanol, le butoxy-2 propanol, l'éther méthylique de propylène glycol; le méthanol et le glycol sont les alcools «vecteurs» préférés.

Parmi les tiers solvants pouvant être mis en oeuvre, on peut citer le xylène, le toluène, le cyclohexane, l'éthyl-2-hexanol, les alcools oxo, l'alcool décylique, l'alcool tridécylique, le butoxy-2 éthanol, le butoxy-2 propanol, l'éther méthylique du propylène glycol; sonttout particulièrement préférés les couples alcool «vecteur»/tiers solvant suivants: glycol/éthyl-2 hexanol, glycol/cyclo- hexane, glycol/xylène, méthanol/xylène.

La 1 re étape, c'est-à-dire celle de neutralisation de l'alkylphénol, est favorablement réalisée à une pression voisine de la pression atmosphérique, à une température au moins égale à celle de formation de l'azéotrope eau-tiers solvant; lorsque le tiers solvant choisi est l'éthyl-2 hexanol, une température de l'ordre de 160-170° C est préférée; lorsque celui-ci est du cyclohexane, une température de 70-80° C est bien adaptée; d'une manière générale l'étape de neutralisation est réalisée à une température de l'ordre de 50 à 200° C; l'opération dure environ 2 à 5 heures.

La quantité de tiers solvant mis en œuvre à cette étape correspond à celle nécessaire pour obtenir un milieu fluide, c'est-à-dire de viscosité inférieure à 30 cSt environ dans les conditions réactionnelles.

Une variante particulièrement favorable de réalisation de l'étape de neutralisation consiste à effecteur cette opération en présence d'un catalyseur; ce catalyseur peut être des ions halogénures no- tammentchlorures introduits par l'intermédiaire du chlorure d'ammonium, du chlorure de calcium, du chlorure de zinc, des ions COOH provenant d'acides carboxyliques tels que l'acide formique, acétique, glycolique, ou des fonctions NH₂ provenant d'amines telles que les polyéthylène amines, la tris(oxa-3 amino-6 hexyl) amine; les quantités de catalyseur mises en oeuvre peuvent aller jusqu'à 0,1 mole d'ion halogénure, d'ion COOH ou de fonction NH₂ par mole d'alkylphénol.

La 2e étape, celle d'élimination totale de l'alcool «vecteur» et de l'azéotrope eau-tiers solvant, peut être réalisée si nécessaire en présence d'une huile de dilution; cette étape peut être supprimée si le rapport alcool vecteur/alkylphénol est suffisamment bas, par exemple entre 0,05 et 0,15.

Parmi les huiles de dilution pouvant être mises en œuvre, on peut citer de préférence les huiles paraffiniques telles que l'huile 100 Neutral; les huiles naphténiques ou mixtes peuvent également convenir.

La 3e étape, celle de carboxylation, est tout particulièrement réalisée sous une pression de l'ordre de 5 à 15 bar; cette opération dure au moins 3 heures et généralement de 5 à 15 heures. On constate que la transformation du phénate en salicylate n'est pas totale; les conditions mises en oeuvre permettent d'atteindre un taux de transformation de l'ordre de 5 à 25%. Un moyen pour augmenter ce taux de transformation consiste à effectuer plusieurs étapes de carboxylation, chaque étape de carboxylation étant précédée d'une étape de neutralisation réalisée dans des conditions semblables à celles de la 1 ^{re} étape ci-dessus décrite et d'une étape de distillation semblable à celle de la 2^{e} étape développée ci-dessus. On peut arriver ainsi à un taux de conversion du phénate en salicylate pouvant atteindre 45%; on a constaté qu'il n'est pas nécessaire de dépasser ce taux pour préparer des additifs présentant les améliorations recherchées.

La 4e étape, celle de sulfurisation-suralcalinisation, est de préférence réalisée à une température de l'ordre de 140 à 160° C pendant 3 à 6 heures environ; comme l'étape de neutralisation, elle peut être, si désiré, réalisée en présence d'un catalyseur tel que des ions halogénures, COOH ou des fonctions amines en quantité pouvant aller jusqu'à 0,1 mole d'ion halogénure, COOH ou de fonction amine par mole d'alkylphénol de départ.

Une variante de réalisation de cette quatrième étape consiste à scinder la sulfurisation et la suralcalinisation en deux étapes:
- une de sulfurisation du mélange alkylphénate-alkylsalicylate obtenu par du soufre élémentaire en présence d'un hydroxyde alcalin comme catalyseur une température comprise entre 140 et 230° C, de préférence entre 140-160° C, et d'un tiers solvant formant un azéotrope avec l'eau de réaction choisi parmi les hydrocarbures aliphatiques, les hydrocarbures aromatiques et les alcools de point d'ébullition supérieur 120° C etde préférence supérieur à 150° C, les quantités de réactifs mises en œuvre correspondant aux rapports molaires suivants:
- soufre/alkylphénol de départ allant de 0,7 à 1,5
- hydroxyde alcalin/alkylphénol de départ allant de 0,01 à 0,03;
- une de suralcalinisation du mélange alkylphénate sulfurisé-alkylsalicylate sulfurisé par addition d'une base alcalino-terreuse à une température de 50 à 80° C en présence d'un alkylène glycol et d'un tiers solvant formant un azéotrope avec l'eau de réaction choisi parmi les hydrocarbures aliphatiques, les hydrocarbures aromatiques et les alcools de point d'ébullition supérieur à 120° C et de préférence supérieur à 150° C, les quantités de réactifs mises en oeuvre correspondantaux rapports molaires suivants:
- base alcalino-terreuse totale/alkylphénol de départ de 1,7 au moins et de préférence de 1,7 à 2;
- base alcalino-terreuse de suralcalinisation/ alkylène glycol allant de 1 à 1,6
   puis carbonatation du milieu obtenu par du gaz carbonique à une température de 100-185° C et sous une pression voisine de la pression atmosphérique, la quantité de CO₂ utilisée étant comprise entre celle pouvant être complètement absorbée par le milieu réactionnel et un excès de 30% de cette quantité.

On entend par «base alcalino-terreuse totale» la quantité totale de base(s) alcalino-terreuse(s) mise en oeuvre pour réaliser l'ensemble des étapes; on entend par «base alcalino-terreuse de suralcalinisation» celle intervenant à l'étape de sulfurisation-suralcalinisation.

Selon la variante de réalisation, la sulfurisation est de préférence réalisée en présence de potasse ou de soude comme catalyseur; cette opération dure généralement de 3 à 6 heures; la quantité de tiers solvant mise en oeuvre correspond à celle nécessaire pour obtenir un milieu fluide, c'est-à-dire de viscosité inférieure à 30 cSt environ dans les conditions réactionnelles.

La carbonatation proprement dite est favorablement réalisée à une température de 145-180° C sous une pression de 930 102 à 1010. 102 Pa environ.

Le produit carbonaté peut éventuellement être hydrolysé par un mélange eau-tiers solvant à une température de l'ordre de 90-110° C afin d'obtenir un milieu fluide, c'est-à-dire de viscosité inférieure à 30 cSt.

Après carbonatation, de l'huile de dilution est introduite en quantité telle que la quantité d'huile contenue dans le produit final représente de 25 à 65% en poids dudit produit et de préférence de 30 à 50% en poids dudit produit.

Après élimination de l'alkylène glycol et du tiers solvant, les sédiments formés peuvent être éliminés d'une manière classique par filtration. Les additifs faisant l'objet de l'invention présentent une haute basicité; le TBN des additifs à base de sels de calcium par exemple atteint facilement 250 à 300.

La quantité d'additif à utiliser pour améliorer les propriétés détergentes-dispersantes des huiles lubrifiantes est fonction de l'utilisation future desdites huiles.

Ainsi pour une huile pour moteurs à essence, la quantité d'additif à ajouter est généralement comprise entre 1 et 3% en poids; pour une huile pour moteur diesel, elle est généralement comprise entre 1,5 et 5% en poids, pour une huile pour moteur marin, celle-ci est généralement comprise entre 10 et 30%.

Les huiles lubrifiantes que l'on peut ainsi améliorer peuvent être choisies parmi des huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille, et des huiles synthétiques, par exemple des polymères d'alkylène, des polymères du type oxyded'alkylène et leurs dérivés, y compris les polymères d'oxyde d'alkylène préparés en po- lymérisantde l'oxyde d'alkylène en présence d'eau ou d'alcools, par exemple d'alcool éthylique, les esters d'acides dicarboxyliques, des esters liquides d'acides du phosphore, des alkylbenzènes et des dialkylbenzènes, des polyphényles, des alkylbi- phényléthers, des polymères du silicium.

Des additifs supplémentaires peuvent également être présents dans lesdites huiles lubrifiantes à côté des détergents-dispersants obtenus selon le procédé de l'invention; on peut citer par exemple des additifs antioxydants, anticorrosion, des additifs dispersants sans cendre.

Les exemples suivants sont donnés à titre indicatif et ne peuvent être considérés comme une limite du domaine et de l'esprit de l'invention.

### Exemple 1

### Neutralisation

A un mélange constitué de 2 kg de paradodécylphénol (DDP) (7,6 moles) et de 500 kg d'éthyl-2 hexanol (2EH), on ajoute 390 g de chaux Ca(OH)₂ à 52,7% de calcium (soit 5,15 moles).

Le milieu est porté à 80° C puis on introduit en 2 heures un mélange de 225 g de glycol et 430 g d'éthyl-2 hexanol.

Le milieu réactionnel est chauffé en pied jusqu'à 145° C; la distillation de l'azéotrope eau-éthyl-2 hexanol démarre environ 30 min après le début de l'addition du mélange glycol-éthyl-2 hexanol et se poursuit pendant 2 heures environ.

On laisse la réaction se dérouler pendant 4heures pour déshydrater complètement le milieu.

On récupère 225 g de distillat D₁ contenant 76% en poids d'eau.

En fin de réaction, la température en pied atteint 195° C.

Le produit obtenu est refroidi jusqu'à 150° C environ, puis on ajoute 760 g d'huile 100 Neutral.

L'éthyl-2 hexanol restant et le glycol sont éliminés par distillation à 195° C sous 2666 Pa.

On récupère 3150 g de solution de produit.

### Carboxylation

On transfère 2 kg de la solution obtenue (ce qui correspond à une quantité de DDP de départ de 4,8 moles) dans un autoclave de 3,6 litres. Le mélange est chauffé jusqu'à 140° C tout en balayant le réacteur par de l'azote pendant 5 à 10 minutes, puis en le purgeant par 10 à 15 g de CO₂.

On commence à introduire le CO₂ et on augmente la pression en 5 min jusqu'à 15 bar.

L'introduction du CO₂ dure 5 heures à 145° C.

La quantité de ₂CO₂ introduite est de 230 g.

Le mélange est dégazé sous agitation, la température diminuant progressivement. Le réacteur est purgé par de l'azote en fin de dégazage, puis on soutire le produit vers 100° C.

On récupère alors 2220 g d'un mélange possédant les caractéristiques suivantes:
% calcium: 6,16
% COZ: 5,74

ce qui correspond à un taux de transformation de l'alkylphénate exprimé en alkylphénol, en alkylsalicylate exprimé en acide alkylsalicylique de 17%.

### Sulfurisation-suralcalinisation

On transfère 1600 g de la solution obtenue dans un ballon de 5 litres, muni d'un système d'agitation, d'une colonne, d'un réfrigérant, d'un récepteur et de pièges à potasse.

On introduit sous agitation à 65° C:
- 350 g d'éthyl-2-hexanol
- 300 g de Ca(OH)₂ à 52,7% de Ca
- 118 g de soufre.

L'appareil chargé est mis sous légère dépression (960 10² Pa) et le chauffage est augmenté.

Quand la température atteint 130° C, on introduit en 20 minutes 200 g d'éthylène glycol tout en laissant monter la température.

Vers 150° C débutent la distillation et le barbotage de l'H₂S dans les pièges.

La température est ensuite laissée 1 heure à 155° C; elle est portée progressivement à 165° C alors que 350 g d'éthyl-2 hexanol sont introduits pour fluidifier le mélange.

La température est maintenue pendant 1 heure à 165° C.

On récupère 205 g de distillat contenant 40% d'eau environ.

44 g d'H₂S sont fixés dans les pièges.

Le contenu du ballon est alors carbonaté par barbotage de CO₂ (65 1/heure) pendant 1 heure à 165° C.

84 g de CO₂ sont ainsi fixés sur le produit avec un rendement de carbonatation de 68%.

Le mélange est ensuite porté à 195° C sous 960.10² Pa; une partie de l'éthyl-2 hexanol distille.

On introduit 440 g d'huile 100 Neutral puis 0,8 g d'antimousse et on augmente le vide progressivement.

La distillation est pratiquement terminée lorsque la température atteint 195-200° C sous 27 ,10²-40·10² Pa.

Ces conditions sont maintenues encore pendant 1 heure.

On obtient2370 g de produit dont les caractéristiques sont les suivantes:
sédiments bruts %: 1,8
Ca total %:11
CO₂ %: 7,3
S %: 3,1
TBN:305

### Exemples 2-6

Les produits dont les caractéristiques figurent dans le tableau IV ont été obtenus en réalisant:
- l'étape de neutralisation dans les mêmes conditions de température et de pression que l'exemple 1, en utilisant les quantités de réactifs figurant aux tableaux la;
- l'étape de carboxylation dans des conditions identiques à celles de l'exemple 1 (tableau IIa);
- l'étape de sulfurisation-suralcalinisation dans des conditions identiques à celles de l'exemple 1 (tableaux Illa).

### Exemple 7

On répète toutes les opérations décrites à l'exemple 1, les seules modifications consistant:
- à introduire 56 g de chlorure d'ammonium (1,08 mole) en même temps que les 390 g de chaux à l'étape de neutralisation;
- à carboxyler pendant 10 minutes au lieu de 5 heures.

Les caractéristiques du produit sont données au tableau IVa.

### Exemple 8

On répète toutes les opérations décrites à l'exemple 1, la seule modification consistant à remplacer les 390 g de chaux par 293 g de CaO, l'opération de sulfurisation-suralcalinisation étant réalisée avec de la chaux.

Les caractéristiques du produit sont données au tableau IVa.

### Exemple 9

### Neutralisation

On réalise l'étape de neutralisation décrite à l'exemple 1 dans les mêmes conditions de température et de pression et en utilisant les réactifs suivants:
- un mélange de 1375 g de paradodécylphénol (5,25 moles) et de 593 g d'un alkylphénol linéaire de masse moléculaire d'environ 430 (1,38 mole);
- 351 g de chaux
- 500 + 320 g d'éthyl-2 hexanol
- 200 g de glycol
- 660 g d'huile

On récupère 2917 g de solution de produit.

### Carboxylation

L'opération de carboxylation est réalisée dans les mêmes conditions qu'à l'exemple 1, la seule modification consistant à carboxyler pendant 10 heures au lieu de 5 heures.

### Sulfurisation-suralcalinisation

On transfère 2100 g de la solution obtenue dans un ballon; on y ajoute sous agitation à 65° C:
- 350 g d'éthyl-2 hexanol
- 314 g de CaCOH₂ à 52,7% de calcium
- 120 g de soufre.

L'appareil chargé est mis sous légère dépression (960·10² Pa). Le chauffage est augmenté. A 155°C on additionne 200 g de glycol en 30 minutes alors que la température continue de monter. Le mélange devient plus visqueux et après 1 heure à 155° C la température est progressivement portée à 165° C et 350 g d'éthyl-2 hexanol sont introduits.

On récupère 220 g de distillat contenant 128 g d'eau; 40 g d'H₂S sont piégés.

Le mélange est ensuite carbonaté à 165" C pendant 75 minutes et 68 g de CO₂ sont fixés.

Après distillation du solvant on obtient 2400 g de produit aux caractéristiques suivantes:
- sédiment brut %: 2,2
- calcium total %: 10,47
- TBN: 283
- CO₂ %: 6,58
- S %: 2,63.

### Exemple 10

### Neutralisation

A un mélange constitué de 2 kg de dodécylphé- nol (7,6 moles) et de 825 g de cyclohexane, on ajoute 390 g (5,15 moles) de chaux et 225 g de glycol.

Le milieu réactionnel est chauffé à 95° C en pied jusqu'au début de la distillation eau/cyclohexane.

Pendant toute la période de neutralisation (7 heures) on maintient la température légèrement au-dessus de la température d'ébullition du cyclohexane.

On récupère 146 g de distillat.

On rajoute au milieu 760 g d'huile 100 Neutral.

Le cyclohexane et le glycol sont éliminés par distillation à 195° C sous 2666 Pa.

On récupère 3035 g de solution de produit.

### Carboxylation

L'étape de carboxylation est identique à celle de l'exemple 1.

### Sulfurisation-suralcalinisation

L'étape de sulfurisation-suralcalinisation est identique à celle de l'exemple 1, le solvant utilisé étant le même, à savoir l'éthyl-2 hexanol.

Les caractéristiques du produit obtenu figurent au tableau IVa.

### Exemple 11

### Neutralisation

A un mélange constitué de 2 kg de dodécylphé- nol (7,6 moles) et de 825 g de xylène, on ajoute 390 g de chaux (5,15 moles) et 225 g de glycol. Le milieu réactionnel est chauffé en pied jusqu'à 120° C, température à laquelle démarre la distillation de l'azéotrope eau/xylène. Après 6 heures de réaction on récupère 178 g de distillat, la température en pied atteint alors 157° C.

On rajoute 760 g d'huile de Neutral.

Le xylène et le glycol sont éliminés par distillation à 195° C sous 2666 Pa.

On récupère 3060 g de solution de produit.

### Carboxylation

L'étape de carboxylation est identique à celle de l'exemple 1.

### Sulfurisation-suralcalinisation

L'étape de sulfurisation-suralcalinisation est identique à celle de l'exemple 1, le solvant utilisé étant le même, à savoir l'éthyl-2 hexanol. Les caractéristiques du produit obtenu figurent au tableau IVa.

### Exemple 12

Dans une solution de 298 g de CaO dans 1143 g de xylène, on ajoute 170 g de méthanol. Cette solution est laissée à reflux (68° C) pendant 3 heures. Un mélange contenant 2000 g de D D P et 380 g de xylène y est ajouté en 2 heures.

En fin d'addition on rajoute 38 g de NH₄CI et le milieu réactionnel est maintenu à reflux pendant 2 heures.

Les solvants sont alors distillés de la manière suivante:
- 1 ^{re} fraction jusqu'à 100° C en tête: essentiellement du méthanol,
- 2e fraction jusqu'à 127° C en tête: essentiellement du xylène.

On laisse dans le milieu 760 g environ de xylène.

### Carboxylation

La carboxylation est identique à celle de l'exemple 1.

On récupère un produit aux caractéristiques suivantes:
- % Ca: 5,85
- % CO₂: 1,92
- taux de transformation du DDP: 17%.

### Sulfurisation-suralcalinisation

Cette étape est réalisée comme à l'exemple 1, à partir de 1600 g de solution obtenue.

Les caractéristiques du produit figurent au tableau IVa.

### Exemple 13

### Neutralisation

On réalise l'étape de neutralisation dans les conditions de l'exemple 6.

### Carboxylation

On transfère 2 kg de la solution obtenue dans un ballon. Le mélange est chauffé jusqu'à 140° C tout en balayant le réacteur par de l'azote pendant 5 à 10 minutes puis en le purgeant par 10 à 15 g de CO₂.

On commence à introduire le CO₂ et on augmente la pression en 5 minutes jusqu'à 5 bar.

L'introduction du CO₂ dure 5 heures à 142° C.

La quantité de CO₂ introduite est de 100 g.

Après dégazage du mélange et purge du réacteur, on récupère 2115 g d'un mélange possédant les caractéristiques suivantes:
- % calcium: 6,2
- % CO₂: 2,7
- taux de transformation du DDP: 6%.

### Sulfurisation-suralcalinisation

L'étape de sulfurisation-suralcalinisation est identique à celle de l'exemple 1.

Les caractéristiques du produit obtenu figurent au tableau IVa.

### Exemple 14

### Neutralisation

On réalise l'étape de neutralisation dans les conditions de l'exemple 6.

### Carboxylation

On transfère 2 kg de la solution obtenue dans un ballon; le mélange est chauffé jusqu'à 140° C tout en balayant le réacteur par de l'azote pendant 5 à 10 minutes puis en le purgeant par 10 à 15 g de CO₂.

On commence à introduire le CO₂ et on augmente la pression en 5 minutes jusqu'à 10 bar.

L'introduction du CO₂ dure 5 heures à 140° C.

La quantité de CO₂ introduite est de 140 g.

Après dégazage du mélange et purge du réacteur, on récupère 2140 g d'un mélange possédant les caractéristiques suivantes:
- % calcium: 6,15
- % CO₂: 3,11
- taux de transformation du DDP: 11%.

### Sulfurisation-suralcalinisation

L'étape de sulfurisation-suralcalinisation est identique à celle de l'exemple 1.

Les caractéristiques du produit obtenu figurent au tableau IVa.

### Exemple 15

### Neutralisation

On réalise l'étape de neutralisation dans les conditions de l'exemple 8 (emploi de CaO).

### Carboxylation

On transfère 2 kg de la solution obtenue dans un ballon; le mélange est chauffé jusqu'à 170° C tout en balayant le réacteur par de l'azote pendant 5 à 10 minutes, puis en le purgeant par 10 à 15 g de CO₂.

On commence à introduire le CO₂ et on augmente la pression en 5 minutes jusqu'à 15 bar.

L'introduction du CO₂ dure 7 heures à 170° C.

La quantité de CO₂ introduit est de 235 g.

Après dégazage du mélange et purge du réacteur, on récupère 2230 g d'un mélange possédant les caractéristiques suivantes:
- % calcium: 5,95
- % CO₂: 4,22
- taux de transformation du DDP: 34%.

### Sulfurisation-suralcalinisation

L'étape de sulfurisation-suralcalinisation est identique à celle de l'exemple 1.

Les caractéristiques du produit obtenu figurent au tableau IVa.

### Exemple 16

### Neutralisation-carboxylation

A un mélange constitué de 400 g de DDP (1,5 mole) et de 165 g de xylène on ajoute 112 g de chaux (1,5 mole) et 46,5 g de glycol. Le milieu est chauffé jusqu'à la température de reflux du xylène de manière à permettre la distillation de l'azéotrope eau/xylène. La fraction décantée au cours de la distillation azéotropique représente 42 g. On laisse ainsi à reflux pendant 6 heures de manière à avoir une déshydratation complète. En fin de réaction, la température en pied atteint 157° C.

Les solvants sont alors distillés (150° C en pied sous 1 07.10² Pa). Le distillat représente 165 g. Le milieu réactionnel est refroidi jusqu'à 150° C et on rajoute 150 g de xylène.

On récupère 665 g de produit qui est carboxylé comme à l'exemple 1, dans les conditions suivantes:
- pression de CO₂: 15 bar
- température: 140° C
- temps: 5 heures.

Le produit obtenu possède les caractéristiques suivantes:
- taux de transformation du DDP: 8,7%
-%Ca:8.

Au produitainsi obtenu on rajoute 45 g de chaux (0,6 mole) et 20 g de glycol. Le milieu est chauffé jusqu'à la température de reflux du xylène de manière à permettre la distillation de l'azéotrope eau/ xylène. La fraction décantée représente 16,6 g. On laisse à reflux pendant 4 heures de manière à avoir une déshydratation complète. En fin de réaction la température en pied atteint 145° C.

Les solvants sont alors distillés (248 g). Le milieu réactionnel est refroidi et on rajoute 150 g de xylène.

On récupère 532 g de produit qui est carboxylé dans les mêmes conditions que précédemment. La quantité totale de CO₂ introduite au cours de la double carboxylation est de 113 g.

Le produit obtenu possède les caractéristiques suivantes:
- taux de transformation du DDP: 11,2%
- % Ca:11
- % C0₂: 7,5.

### Sulfurisation-suralcalinisation

Cette étape est réalisée dans les conditions décrites à l'exemple 3 à partir de 530 g de solution.

Les caractéristiques du produit figurent au tableau IVa.

### Exemple 17

### Neutralisation

On réalise l'étape de neutralisation dans des conditions identiques à celles de l'exemple 1.

### Carboxylation

On réalise l'étape de carboxylation dans des conditions identiques à celles de l'exemple 1.

### Sulfurisation-suralcalinisation

On transfère 1604 g de solution obtenue dans un ballon.

On introduit sous agitation à 65° C:
- 350 g d'éthyl-2 hexanol
- 300 g de Ca(OH)₂
- 118 g de soufre, et
- 23 g de CaCl₂.

L'appareil chargé est mis sous légère dépression (960 102 Pa) et le chauffage est augmenté.

Quand la température atteint 130° C, 170 g d'éthylène glycol sont introduits en 20 minutes en laissant monter la température.

Vers 150° C débutent la distillation et le barbotage de l'H₂S dans les pièges.

La température est ensuite laissée 1 heure à 155° C; elle est portée progressivement à 165° C alors que 350 g d'éthyl-2 hexanol sont introduits pour fluidifier le mélange.

La température est maintenue pendant 1 heure à 165° C et on récupère le distillat.

La carbonatation est effectuée dans des conditions identiques à celles de l'exemple 1.

Le produit récupéré présente les caractéristiques suivantes:
- sédiments bruts %: 2
- Ca total %: 10,6
- CO₂ %: 7
- S %: 2,6
- TBN: 2,98.

### Exemple 18

### Neutralisation

On réalise l'étape de neutralisation dans les conditions décrites à l'exemple 6, la seule modification consistant à introduire 56 g de chlorure d'ammonium en même temps que les 390 g de chaux.

### Carboxylation

L'opération de carboxylation est réalisée dans des conditions identiques à celles de l'exemple 1.

### Sulfurisation-suralcalinisation

On transfère 1562 g de solution obtenue dans un ballon.

On introduit sous agitation à 65° C:
- 350 g d'éthyl-2 hexanol
- 280 g de chaux
- 82 g de soufre.

L'appareil chargé est mis sous une légère dépression (960'10² Pa) et le chauffage est augmenté.

Quand la température atteint 130° C, 200 g d'éthylène glycol sont lentement additionnés en 20 minutes alors que la température continue de monter.

Vers 150° C débutent la distillation et le barbotage de l'H₂S dans les pièges, puis la température est régulée à 155° C. Le mélange devient plus visqueux et après 1 heure à 155° C, la température est progressivement portée à 165° C alors que 350 g d'éthyl-2 hexanol supplémentaires sont introduits afin de refluidifier le mélange.

La température est maintenue 30 minutes à 165° C.

Au bout de 1 heure 30 de sulfurisation, on récupère 200 g de distillat contenant 40% d'eau. La carbonatation est effectuée dans des conditions identiques à celles de l'exemple 1.

Le produit récupéré présente les caractéristiques suivantes:
- sédiments bruts %: 2,3
- Ca total %: 10,5
- CO₂ %: 7,3
- S %: 2,3
- TBN: 284.

### Exemple 19

### Neutralisation

On réalise l'étape de neutralisation dans des conditions identiques à celles de l'exemple 18.

### Carboxylation

On réalise l'étape de carboxylation dans des conditions identiques à celles de l'exemple 1.

### Sulfurisation-suralcalinisation

On transfère 1570 g de solution obtenue dans un ballon.

On introduit sous agitation à 65° C:
- 300 g d'éthyl-2 hexanol
- 280 g de Ca(OH)₂ à 52,7% de calcium
- 94,5 g de soufre
- 22 g de NH₄CI.

L'appareil chargé est mis sous légère dépression (960·10² Pa) et le chauffage est augmenté. Quand la température atteint 150° C on additionne 170 g d'éthylène glycol en 30 minutes.

Le mélange devient plus visqueux et après 1 heure à 155° C, la température est progressivement portée à 165° C alors que 400 g d'éthyl-2 hexanol sont introduits pour refluidifier le mélange.

La température est maintenue 1 heure à 165° C. Au bout de 2 heures de sulfurisation, 195 g de solvant sont distillés dont 75 g d'eau ; 28 g de H₂S sont piégés.

Le contenu du ballon est alors carbonaté par barbotage de CO₂ (65 I/h), la température étant maintenue à 165° C. Au bout d'une heure, 91 g de CO₂ sont fixés avec un rendement de 86%. On ajoute alors 403 g d'huile et les solvants sont distillés. On obtient 2348 g de produit qui possède les caractéristiques suivantes:
- sédiments bruts %: 1,8
- Ca total %: 10,4
- CO₂ %: 5,6
- S %: 2,6
- TBN:284.

### Exemple 20

### Neutralisation

L'étape de neutralisation est réalisée dans des conditions identiques à celles de l'exemple 1.

### Carboxylation

L'étape de carboxylation est réalisée dans des conditions identiques à celles de l'exemple 1.

### Sulfurisation-suralcalinisation

On transfère 1568 g de solution obtenue dans un ballon.

On introduit sous agitation à 65° C:
- 350 g d'éthyl-2 hexanol
- 285 g de chaux à 52,7% de calcium
- 136 g de soufre.

L'appareil chargé est mis sous légère dépression (960 ·10² Pa) et le chauffage est augmenté. Quand la température atteint 130° C on additionne 200 g d'éthylène glycol en 20 minutes alors que la température continue de monter.

Vers 150° C débutent la distillation et le barbotage de l'H₂S dans les pièges puis la température est régulée à 155° C.

Le mélange devient plus visqueux et après 1 heure 30 à 155° C la température est progressivement portée à 165° C alors que 350 g d'éthyl-2 hexanol supplémentaires sont introduits pour refluidifier le mélange.

La température est maintenue 1 heure 30 à 165° C. Au bout de 3 heures de sulfurisation on récupère 215 g de distillat contenant 95 g d'eau. 55 g de H₂S sont fixés dans les pièges.

La carbonatation est effectuée dans des conditions identiques à celles de l'exemple 1.

Le produit récupéré présente les caractéristiques suivantes:
- sédiments bruts %: 1,7
- Ca total %:10,8
- CO₂ %: 7,1
- S %: 4
- TBN: 291.

### Exemple 21

### Neutralisation

L'étape de neutralisation est identique à celle de l'exemple 6.

### Carboxylation

L'étape de carboxylation est identique à celle de l'exemple 1.

### Sulfurisation-suralcalinisation

On transfère 2000 g de solution obtenue dans un ballon.

On introduit sous agitation à 65° C:
- 300 g de Ca(.OH)₂
- 103 g de soufre
- 350 g d'éthyl-2 hexanol en 30 minutes.

L'appareil chargé est mis sous légère dépression (960. 10² Pa) et le chauffage est augmenté. Quand la température atteint 150° C on additionne 250 g d'éthylène glycol en 30 minutes.

La température est régulée à 155° C.

Le mélange devient plus visqueux et après 1 heure à 155° C la température est progressivement portée à 165° C alors que 350 g d'éthyl-2 hexanol supplémentaires sont introduits pour refluidifier le mélange.

La température est maintenue 1 heure à 165° C. Au bout de ces 2 heures de sulfurisation, on récupère 247 g de distillat contenant 98 g d'eau.

Le contenu du ballon est alors carbonaté par barbotage de CO₂ (65 I/h), la température étant maintenue à 165° C, 92 g de CO2 sont fixés avec un rendement de 68%.

Les solvants sont partiellement distillés (460 g d'éthyl-2 hexanol distillés).

Le ballon est refroidi en dessous de 100° C et 75 g d'eau sont rajoutés sous forte agitation en même temps que l'éthyl-2 hexanol.

Après distillation finale sous 2700 Pa, le produit a les caractéristiques suivantes:
- sédiments bruts %: 2
- CO₂ %: 7
- Ca total %: 11
- S %: 2,6
- TBN: 310.

### Exemple 22

On réalise les étapes de neutralisation et de carboxylation telles que décrites à l'exemple 1.

### Sulfurisation

On transfère 1600 g de la solution obtenue dans un ballon de 5 litres, muni d'un système d'agitation, d'une colonne, d'un réfrigérant, d'un récepteur et de pièges à potasse.

On introduit sous agitation à 50° C:
- 350 g d'éthyl-2 hexanol
- 6,5 g de potasse.

On monte progressivement la température jusqu'à 130° C, puis on coule 118 g de soufre en 20 minutes.

La température monte jusqu'à 180° C; on laisse le milieu à cette température pendant 2 heures 30.

On rajoute ensuite 220 g d'huile; la température s'abaisse à 90° C.

### Suralcalinisation

On rajoute 300 g de chaux et on chauffe.

Quand la température atteint 130° C on introduit en 20 minutes 200 g d'éthylène glycol tout en laissant monter la température.

La température est ensuite laissée 1 heure à 155° C; elle est portée progressivement à 165° C alors que 350 g d'éthyl-2 hexanol sont introduits pour fluidifier le mélange.

La température est maintenue pendant 1 heure à 165° C.

On récupère 205 g de distillat contenant 40% d'eau environ.

Le contenu du ballon est alors carbonaté par barbotage de CO₂ (65 I/heure) pendant 1 heure à 165° C.

84 g de CO₂ sont ainsi fixés sur le produit avec un rendement de carbonatation de 68%.

Le mélange est ensuite porté à 195° C sous 960·10² Pa; une partie de l'éthyl-2 hexanol distille.

On introduit 220 g d'huile 100 Neutral puis 0,8 g d'antimousse et on augmente le vide progressivement.

La distillation est pratiquement terminée lorsque la température atteint 195-200° C sous 27-10-40·102 Pa.

Ces conditions sont maintenues encore pendant 1 heure.

On obtient 2360 g de produit dont les caractéristiques sont les suivantes:
- sédiments bruts %: 2
- Ca total %: 10,8
- CO₂ %: 7
- S %: 3
- TBN: 296.

### Exemple 23

Le produit dont les caractéristiques figurent au tableau IV a été obtenu en réalisant:
- l'étape de neutralisation dans les mêmes conditions de température et de pression que l'exemple 1, en utilisant les quantités de réactifs figurant au tableau If,
- l'étape de carboxylation à 180° C sous 5 bar de pression (tableau Ilc),
- l'étape de sulfurisation-carboxylation dans les conditions de l'exemple 1 avec les quantités de produit figurant au tableau IIIc.

## Revendications

1. Additifs détergents-dispersants suralcalinisés pour huiles lubrifiantes, caractérisés en ce qu'ils sont obtenus par:
a) Neutralisation d'un alkylphénol portant un ou plusieurs substituants alkyles en C₈-C₃₀, à l'aide d'une base alcalino-terreuse en présence d'un alcool «vecteur», choisi parmi les monoalcools en C, -C₃, les alkylène glycols ou les alcoxy alcanolsdeformule R(OR')ₓOH où R est un radical alkyle en C₁-C₄, R' est un radical alkyle en C₂-C₃ et x est égal à 1 ou 2 et d'un tiers solvant formant un azéotrope avec l'eau réactionnelle choisi parmi les hydrocarbures aromatiques ou aliphatiques de point d'ébullition supérieur à 70° C et les alcools de point d'ébullition supérieur à 120° C, ladite opération de neutralisation étant réalisée à une température au moins égale à celle de formation de l'azéotrope, les quantités de réactifs mises en œuvre correspondant aux rapports molaires suivants:
- base alcalino-terreuse/alkylphénol allant de 0,5 à 2
- alcool «vecteur»/alkyl phénol allant de 0,05 à 3.
b) Distillation sous balayage d'azote du milieu réactionnel obtenu jusqu'à élimination totale de l'alcool «vecteur» et de l'azéotrope.
c) Carboxylation de l'alkylphénate formé en alkylsalicylate à l'aide de gaz carbonique à une température de 100 à 185°C sous une pression d'au moins 5 bar pendant au moins 3 heures en présence d'une huile de dilution ou d'un solvant aromatique, la quantité de C0₂ correspondant à celle nécessaire pour obtenir un taux de transformation exprimé en acide de l'alkylphénate en alkylsalicylate compris entre environ 5 et 45%.
d) Sulfurisation-suralcalinisation du mélange alkylphénate-alkylsalicylate obtenu par du soufre élémentaire en présence d'une base alcalino-terreuse, d'un alkylène glycol et d'un tiers solvant choisi parmi les hydrocarbures aromatiques, les hydrocarbures aliphatiques et les alcools de point d'ébullition supérieur à 120° C, à une température de l'ordre de 140 à 230° C, les quantités de réactifs mises en oeuvre correspondant aux rapports molaires suivants:
- soufre/alkylphénol de départ allant de 0,7 à 1,5
- base alcalino-terreuse totale/alkylphénol de départ de 1,7 au moins
- base alcalino-terreuse de suralcalinisatio- n/alkylène glycol allant de 1 à 1,6; puis carbonatation du milieu obtenu par du gaz carbonique à une température de 100-185° C et sous une pression voisine de la pression atmosphérique, la quantité de CO₂ utilisée étant comprise entre celle pouvant être complètement absorbée par le milieu réactionnel et un excès de 30% de cette quantité.
e) Hydrolyse éventuelle, puis élimination par distillation de l'alkylène glycol et du tiers solvant après addition d'huile de dilution.

2. Additifs selon la revendication 1, caractérisés en ce que les quantités de réactifs mises en œuvre à l'étape de neutralisation correspondent aux rapports molaires suivants:
- base alcalino-terreuse/alkylphénol allant de 0,6 à 1,6
- alcool «vecteur»/alkylphénol allant de 0,1 à 1,5.

3. Additifs selon la revendication 1 ou 2, caractérisés en ce que l'opération de carboxylation est réalisée en présence d'une quantité de C0₂ correspondant à celle nécessaire pour obtenir un taux de transformation exprimé en acide de l'alkylphénate en alkylsalicylate compris entre environ 5 et 35%.

4. Additifs selon l'une des revendications précédentes, caractérisés en ce que l'étape de sulfurisation-suralcalinisation est scindée en deux étapes:
- une de sulfurisation du mélange alkylphénate-alkylsalicylate obtenu par du soufre élémentaire en présence d'un hydroxyde alcalin comme catalyseur à une température comprise entre 140 et 230° C, et d'un tiers solvant formant un azéotrope avec l'eau de réaction choisi parmi les hydrocarbures aliphatiques, les hydrocarbures aromatiques et les alcools de point d'ébullition supérieur à 120° C, les quantités de réactifs mises en oeuvre correspondant aux rapports molaires suivants:
- soufre/alkylphénol de départ allant de 0,7 à 1,5
- hydroxyde alcalin/alkylphénol de départ allant de 0,01 à 0,03;
- une de suralcalinisation du mélange alkylphénate sulfurisé-alkylsalicylate sulfurisé par addition d'une base alcalino-terreuse à une température de 50 à 80° C en présence d'un alkylène glycol et d'un tiers solvant formant un azéotrope avec l'eau de réaction choisi parmi lés hydrocarbures aliphatiques, les hydrocarbures aromatiques et les alcools de point d'ébullition supérieur à 120° C, les quantités de réactifs mises en oeuvre correspondant aux rapports molaires suivants:
- base alcalino-terreuse totale/alkylphénol de départ de 1,7 au moins
- base alcalino-terreuse de suralcalinisation/ alkylène glycol allant de 1 à 1,6, puis carbonatation du milieu obtenu par du gaz carbonique à une température de 100-185° C et sous une pression voisine de la pression atmosphérique, la quantité de CO₂ utilisée étant comprise entre celle pouvant être complètement absorbée par le milieu réactionnel et un excès de 30% de cette quantité.

5. Additifs selon l'une des revendications précédentes, caractérisés en ce que les quantités de réactifs mises en œuvre à l'étape de sulfurisation-suralcalinisation correspondent aux rapports molaires suivants:
- soufre/alkylphénol de départ allant de 0,7 à 1,3
- base alcalino-terreuse totale/alkylphénol de départ allant de 1,7 à 2.

6. Additifs selon l'une quelconque des revendications précédentes, caractérisés en ce que la base alcalino-terreuse est de l'hydroxyde ou de l'oxyde de calcium.

7. Additifs selon l'une quelconque des revendications précédentes, caractérisés en ce que l'alcool «vecteur» est du méthanol ou du glycol.

8. Additifs selon l'une quelconque des revendications précédentes, caractérisés en ce que le tiers solvant est de l'éthyl-2 hexanol, du cyclohexane ou du xylène.

9. Additifs selon la revendication 4, caractérisés en ce que l'hydroxyde alcalin mis en œuvre à l'étape de sulfurisation est de la potasse ou de la soude.

10. Additifs selon l'une quelconque des revendications précédentes, caractérisés en ce que l'étape de neutralisation et l'étape de suralcalinisation sont réalisées en présence d'ions halogénures, COOH ou de fonction amino en quantité jusqu'à 0,1 mole par mole d'alkylphénol de départ.

11. Compositions lubrifiantes contenant une huile lubrifiante de viscosité appropriée et de 1 à 30% d'un des additifs détergents-dispersants suralcalinisés faisant l'objet de l'une quelconque des revendications précédentes.

## Patentansprüche

1. Überalkalisierte Detergens-Dispergierzusätze für Schmieröle, dadurch gekennzeichnet, dass sie hergestellt sind durch:
a) Neutralisation eines Alkylphenols, das einen oder mehrere C₈-C₃₀-Alkylsubstituenten trägt, mit Hilfe einer Erdalkalibase in Gegenwart eines _{"}Träger"-Alkohols, der ausgewählt ist aus den C, - C₃-Monoalkoholen, den Alkylenglycolen oder den Alkoxyalkanolen der Formel R(OR'),OH, worin R einen C₁-C₄-Alkylrest, R' einen C₂-C₃-Alyklrest und x 1 oder 2 bedeuten, und eines mit dem Reaktionswasser ein Azeotrop bildenden Drittlösungsmittels, das ausgewählt ist unter den aromatischen oder aliphatischen Kohlenwasserstoffen mit einem Siedepunkt von über 70° C und den Alkoholen mit einem Siedepunkt von über 120° C, wobei die Neutralisationsoperation bei einer Temperatur, die mindestens derjenigen der Azeotropbildung ist, durchgeführt wird und die Mengen an eingesetzten Reaktionspartner den folgenden Molverhältnissen entsprechen:
- Erdalkalibase/Alkylphenol von 0,5 bis 2
- _{"}Träger"-Alkohol/Alkylphenol von 0,05 bis 3,
b) Destillation des erhaltenen Reaktionsmediums unter Stickstoffspülung bis zur völligen Entfernung des _{"}Träger"-Alkohols und des Azeotrops,
c) Carboxylierung des gebildeten Alkylphenats zu Alkylsalicylat mit Hilfe von Kohlensäuregas bei einer Temperatur von 100 bis 185° C unter einem Druck von mindestens 5 bar während mindestens 3 h in Gegenwart eines Verdünnungsöls oder eines aromatischen Lösungsmittels, wobei die Menge an CO₂ derjenigen entpsricht, die nötig ist zur Erzielung einer Umwandlungsrate, ausgedrückt als Alkylphenatsäuren in Alkylsalicylat, von zwischen etwa 5 und 45%,
d) Sulfurierung-Überalkalisierung des erhaltenen Alkylphenat-Alkylsalicylat-Gemisches mit elementarem Schwefel in Gegenwart einer Erdalkalibase, eines Alkylenglycols und eines Drittlösungsmittels, das ausgewählt ist unter den aromatischen Kohlenwasserstoffen, den aliphatischen Kohlenwasserstoffen und den Alkoholen mit einem Siedepunkt von über 120° C, bei einer Temperatur in der Grössenordnung von 140 bis 230° C, wobei die eingesetzten Mengen an Reaktionspartnern den folgenden Molverhältnissen entsprechen:
- Schwefel/Ausgangs-Alkylphenol von 0,7 bis 1,5,
- Gesamtmenge an Erdalkalibase/Ausgangs-Alkylphenol von mindestens 1,7,
- Überalkalisierungs-Erdalkalibase/Alkylenglycol von 1 bis 1,6;
anschliessende Carbonylierung des erhaltenen Mediums durch Kohlensäuregas bei einer Temperatur von 100 bis 185° C und unter einem Druck nahe Atmosphärendruck, wobei die verwendete Menge an CO₂ zwischen derjenigen, die vom Reaktionsmedium vollständig absorbiert werden kann, und einem Überschuss von 30% dieser Menge liegt,
e) ggfs. Hydrolyse und anschliessend Entfernung des Alkylenglycols und des Drittlösungsmittels durch Destillation nach Zugabe eines Verdünnungsöls.

2. Zusätze nach Anspruch 1, dadurch gekennzeichnet, dass die Mengen an eingesetzten Reaktionspartnern in der Verfahrensstufe der Neutralisation folgenden Molverhältnissen entsprechen:
- Erdalkalibase/Alkylphenol von 0,6 bis 1,6,
- _{"}Träger'-Alkohol/Alkylphenol von 0,1 bis 1,5.

3. Zusätze nach Anspruch 1 oder 2, dadurch gekennzeichnet, dass die Carboxylierungsoperation in Gegenwart einer Menge an CO₂ durchgeführt wird, die derjenigen entspricht, welche zur Erzielung einer Umwandlungsrate, ausgedrückt als Alkylphenatsäuren in Alkylsalicylat, von zwischen etwa 5 und 35% erforderlich ist.

4. Zusätze nach einem der vorstehenden Ansprüche, dadurch gekennzeichnet, dass die Verfahrensstufe der Sulfurierung-Überalkalisierung in die folgenden zwei Schritte geteilt wird:
- eine Sulfurierung des erhaltenen Alkylphenat-Alkylsalicylat-Gemisches mit elementarem Schwefel in Gegenwart eines Alkalihydroxids als Katalysator bei einer Temperatur zwischen 140 und 230° C, und eines mit dem Reaktionswasser ein Azeotrop bildenden Drittlösungsmittels, das ausgewählt ist unter den aliphatischen Kohlenwasserstoffen, den aromatischen Kohlenwasserstoffen und den-Alkoholen mit einem Siedepunkt von über 120° C, wobei die eingesetzten Mengen an Reaktionspartnern den folgenden Molverhältnissen entsprechen:
- Schwefel/Ausgangs-Alkylphenol von 0,7 bis 1,5,
- Alkalihydroxid/Ausgangs-Alkylphenol von 0,01 bis 0,03;
- eine Überalkalisierung des Gemisches aus sulfuriertem Alkylphenat und sulfuriertem Alkylsalicylatdurch Zugabe einer Erdalkalibase bei einer Temperatur von 50 bis 80° C in Gegenwart eines Alkylenglycols und eines mit dem Reaktionswasser ein Azeotrop bildenden Drittlösungsmittels, das ausgewählt ist aus den aliphatischen Kohlenwasserstoffen, den aromatischen
- Kohlenwasserstoffen und den Alkoholen mit einem Siedepunktvon über 120° C, wobei die Mengen an eingesetzten Reaktionspartnern den folgenden Molverhältnissen entsprechen:
- Gesamtmenge an Erdalkalibase/Ausgangs-Alkylphenol von mindestens 1,7,
- Überalkalisierungs-Erdalkalibase/Alkylenglycol von 1 bis 1,6; anschliessende Carbonylierung des erhaltenen Me
diums durch Kohlensäuregas bei einer Temperatur von 100 bis 185° C und unter einem Druck nahe dem Atmosphärendruck, wobei die eingesetzte Menge an CO₂ zwischen derjenigen, die vom Reaktionsmilieu vollständig absorbiert werden kann, und einem Überschuss von 30% dieser Menge liegt.

5. Zusätze nach einem der vorstehenden Ansprüche, dadurch gekennzeichnet, dass die Mengen an eingesetzten Reaktionspartnern in der Verfahrensstufe der Sulfurierung-Uberalkalisierung den folgenden Molverhältnissen entsprechen:
- Schwefel/Ausgangs-Alkylphenol von 0,7 bis 1,3,
- Gesamtmenge an Erdalkalibase/Ausgangs-Alkylphenol von 1,7 bis 2.

6. Zusätze nach einem der vorstehenden Ansprüche, dadurch gekennzeichnet, dass die Erdalkalibase Calciumhydroxid oder -oxid ist.

7. Zusätze nach einem der vorstehenden Ansprüche, dadurch gekennzeichnet, dass der _{"}Träger"-Alkohol Methanol oder Glycol ist.

8. Zusätze nach einem der vorstehenden Ansprüche, dadurch gekennzeichnet, dass das Drittlösungsmittel 2-Ethylhexanol, Cyclohexan oderXylol ist.

9. Zusätze nach Anspruch 4, dadurch gekennzeichnet, dass das in der Verfahrensstufe der Sulfurierung eingesetzte Alkalihydroxid Kalilauge oder Natronlauge ist.

10. Zusätze nach einem der vorstehenden Ansprüche, dadurch gekennzeichnet, dass die Verfahrensstufe der Neutralisation und die Verfahrensstufe der Überalkalisierung in Gegenwart von Halogenid-, COOH oder Aminofunktion-Tonen in Menge bis 0,1 Mol pro Mol Ausgangs-Alkylphenol durchgeführt wird.

11. Schmiermittel mit einem Gehalt an einem Schmieröl geeigneter Viskosität und 1 bis 30% eines der überalkalisierten Detergens-Dispergierzusätze gemäss einem der vorstehenden Ansprüche.

## Claims

1. Overbased detergent-dispersant additives for lubricating oils, characterised in that they are obtained by:
a) neutralisation of an alkylphenol carrying one or several C₈-C₃₀ alkyl substituents, by means of an alkaline earth base in the presence of a "vector" alcohol, chosen from the C, -C₃ monoalcohols, alkylene glycols or alkoxy alkanols of the formula R(OR')ₓOH where R is a C₁-C₄ alkyl radical, R' is a C₂-C₃ alkyl radical and x is equal to 1 or 2 and of a third solvent forming an azeotrope with the reaction liquid chosen from aromatic or aliphatic hydrocarbons having a boiling point higher than 70° C and alcohols having a boiling point higher than 120°C, the said neutralisation operation being performed at a temperature at least equal to that at which the azeotrope is formed, the quantities of reagents used corresponding with the following molar ratios:
- alkaline earth base/alkylphenol in the range from 0.5 to 2
- "vector" alcohol/alkylphenol in the range from 0.05 to 3,
b) distillation of the reaction medium obtained under a current of nitrogen until the "vector" alco- . hol and the azeotrop are totally eliminated,
c) carboxylation of the alkylphenate formed in alkylsalicylate by means of carbon dioxide gas at a temperature of 100 to 185° C under a pressure of at least 5 bars for at least 3 hours in the presence of a dilution oil or of an aromatic solvent, the quantity of CO₂ corresponding with that required to obtain a conversion ratio expressed in acids of the alkylphenate to alkylsalicylate of between approximately 5 and 45%,
d). sulphurisation-superalkalization of the alkylphenate-alkylsalicylate mixture obtained by elementary sulphur in the presence of an alkaline earth base, of an alkylene glycol and of a third solvent chosen from aromatic hydrocarbons, aliphatic hydrocarbons and alcohols having a boiling point higher than 120° C, at a temperature of the order of 140 to 230° C, the quantities of reagents used corresponding with the following molar ratios:
- sulphur/initial alkylphenol in the range from 0.7 to 1.5
- total alkaline earth base/initial alkylphenol from 1.7 at least
- alkaline earth base for superalkalisation/alky- lene glycol in the range from 1 to 1,6;
then carbonation of the medium obtained with carbon dioxide gas at a temperature of 100-185° C under a pressure close to atmospheric pressure, the quantity of CO₂ used being between that which can be completely absorbed by the reaction medium and an excess of 30% of this quantity,
e) hydrolysis as necessary, and then removal by distillation of the alkylene glycol and of the third solvent after addition of dilution oil.

2. Additives according to claim 1, characterised in that the quantities of reagents used in the neutralisation stage correspond with the following molar ratios:
- alkaline earth base/alkylphenol in the range from 0.6 to 1.6
- "vector" alcohol/alkylphenol in the range from 0.1 to 1.5.

3. Additives according to claim 1 or 2, characterised in that the carboxylation operation is performed in the presence of a quantity of CO_{z} corresponding with that required to obtain a conversion ratio expressed in acids of the alkylphenate to alkylsalicylate of between approximately 5 and 35%.

4. Additives according to any of the preceding claims, characterised in that the sulphurisation- superalkalisation stage is split into two stages:
- one of sulphurisation of the alkylphenate- alkylsalicylate mixture achieved using elementary sulphur in the presence of an alkali hydroxide as catalyst at a temperature of between 140 and 230° C, and of a third solvent forming an azeotrope with the reaction liquid chosen from the aliphatic hydrocarbons, the aromatic hydrocarbons and the alcohols having a boiling point higher than 120° C, the quantities of reagents used corresponding with the following molar ratios:
- sulphur/initial alkylphenol in the range from 0.7 to 1.5
- alkaline hydroxide/initial alkylphenol in the range from 0.01 to 0.03;
- one of superalkalisation of the sulphurised alkylphenatesulphurised alkylsalicylate mixture by addition of an alkaline earth base at a temperature of 50 to 80° C in the presence of an alkylene gylcol and of a third solvent forming an azeotrope with the reaction liquid chosen from aliphatic hydrocarbons, aromatic hydrocarbons and alcohols having a boiling point higher than 120° C, the quantities of reagents used corresponding with the following molar ratios:
- total alkaline earth base/initial alkylphenol from 1.7 at least
- alkaline earth base for superalkalisation/alky- lene glycol in the range from 1 to 1.6 then carbonation of the medium obtained with carbon dioxide gas at a temperature of 100-185° C under a pressure close to atmospheric pressure, the quantity of CO₂ used being between that which can be completely absorbed by the reaction medium and an excess of 30% of this quantity.

5. Additives according to any of the preceding claims, characterised in that the quantities of reagents used in the sulphurisation-superalkalisation stage correspond with the following molar ratios:
- sulphur/initial alkylphenol in the range from 0.7 to 1.3
- total alkaline earth base/initial alkylphenol in the range from 1.7 to 2.

6. Additives according to any of the preceding claims, characterised in that the alkaline earth base is calcium hydroxide or oxide.

7. Additives according to any of the preceding claims, characterised in that the "vector" alcohol is methanol or glycol.

8. Additives according to any of the preceding claims, characterised in that the third solvent is 2-ethyl hexanol, cyclohexane or xylene.

9. Additives according to claim 4, characterised in that the alkali hydroxide used in the sulphurisation stage is potassium hydroxide or sodium hydroxide.

10. Additives according to any of the preceding claims, characterised in that the neutralisation stage and the superalkalisation stage are performed in the presence of halide ions, COOH- or of amino function in an amount of up to 1.0 mole per mole of starting alkylphenol.

11. Lubrificating compositions containing a lubrificating oil of appropriate viscosity and from 1 to 30% of one of the overbased detergent-dispersant additives forming the object of any one of the preceding claims.
